# EUROPÄISCHE PATENTANMELDUNG

(11) **EP 0 297 241 A2**
(43) Veröffentlichungstag der Anmeldung: **04.01.1989**
(21) Anmeldenummer: 88106680.7
(22) Anmeldetag: 26.04.1988
(51) Int. Cl.: H01B 3/42, C08K 3/00, C08K 5/00

(54) **Elektrische Isolierteile**

(30) Priorität: 01.07.1987 DE 3721792
(71) Anmelder: Bauer, Wilhelm, D-91166 Georgensgmünd (DE); Brückner, Ewald, D-90542 Eckental (DE)
(72) Erfinder: Bauer, Wilhelm, D-91166 Georgensgmünd (DE); Brückner, Ewald, D-90542 Eckental (DE)
(74) Vertreter: Tergau, Enno, Dipl.-Ing.

(57) **Zusammenfassung**

Elektrische Isolierteile, insbesondere Umhüllungen für elektrische Leiter und Kabel, bestehen aus einer Kombination von Polyesterfolie mit einer flammwidrigen Beschichtung, die aus einer vernetzbaren halogenfreien Mischung von ungesättigtem Polyesterharz, Vernetzern, Katalysatoren, Stabilisatoren, Gleitmitteln, Farbstoffen und Flammschutzmitteln hergestellt ist.

## Beschreibung

Die Erfindung betrifft elektrische Isolierteile gemäß dem Oberbegriff des Anspruchs 1 und insbesondere Umhüllungen für elektrische Leiter und Kabel.

Verschiedene Kunststoffarten werden als Isoliermaterial für elektrische Bauteile verwendet. Besonders geeignet sind Polyester, die gute elektrische Isoliereigenschaften aufweisen. Das Isoliermaterial kann als Schlauch über ein elektrisches Kabel gezogen werden oder direkt auf das zu isolierende Teil aufgespritzt werden. Ebenso ist es möglich, den Isolierwerkstoff in Form einer Folie bzw. eines Films um den elektrischen Leiter zu wickeln. Dabei wird die Folie in mehreren Lagen übereinander gewickelt, um so eine möglichst gute elektrische Isolierung zu erreichen. Wird eine Polyesterfolie verwendet, lassen sich die einzelnen Lagen nicht verschweißen und nicht untereinander verbinden. Daher ist eine Beschichtung mit Zusatzstoffen notwendig, die hohe Kohäsionskräfte besitzen, um die einzelnen gewickelten Folienlagen miteinander mechanisch verbinden zu können.

Um das Altern oder Brüchigwerden der Polyesterfolie zu verhindern oder erheblich zu verlangsamen, wird diese Folie mit Stabilisatoren bzw. Alterungsschutzmitteln versehen. Weiterhin ist es bekannt, die Polyesterfolie mit Farbzusätzen zu versehen.

Da die Polyesterfolie leicht entzündlich und brennbar ist, wird sie mit flammhemmenden bzw. -widrigen Mitteln ausgerüstet. Technisch wichtige Flammschutzmittel enthalten mindestens eines der folgenden Elemente:
Phosphor, Antimon, Chlor, Brom oder Stickstoff. Bekannte Flammschutzmittel für Kunststoffe sind chlorierte Paraffine, hochchlorierte bicyklische Verbindungen und Bromverbindungen. Die organischen Halogenverbindungen werden immer zusammen mit Antimontrioxid angewandt. Auch anorganische Phosphorverbindungen, organische Phosphonsäuren oder halogenierte Phosphorverbindungen sind in Flammschutzmitteln für Kunststoffe häufig anzutreffen.

Allerdings ist der Einsatz von solchen Flammschutzmitteln in Kunststoffen insofern nachteilig, als die halogenierten Flammschutzmittel bei der Verbrennung die Atmosphäre belasten und toxische und stark korrodierende Wirkungen besitzen.

Es besteht daher ein Bedürfnis an flammwidrigen Beschichtungen für Isoliermaterialien interessiert, die halogenfrei sind. Es werden bereits einige halogenfreie Flammschutzmittel eingesetzt. Jedoch haben diese den Nachteil, daß die Menge an Flammschutzmittel beträchtlich erhöht werden muß, um die gleiche flammhemmende Wirkung zu erbringen wie die halogenhaltigen Flammschutzmittel. Die Forderung nach Schwerentflammbarkeit führt in diesen Fällen zu einem Verzicht auf einige der typischen Eigenschaften, zum Beispiel der Güte der mechanischen Eigenschaften.

Der Erfindung liegt die Aufgabe zugrunde, elektrische Isolierteile verfügbar zu machen, die mit einer flammwidrigen Beschichtung versehen sind. Die flammwidrige Beschichtung soll dabei nicht zu einer Beeinträchtigung der
Eigenschaften des Isoliermaterials führen.

Eine weitere Aufgabe der Erfindung ist es, Verbindungen für eine flammfeste Beschichtung zu verwenden, die im Brandfall nicht zu toxischen oder korrodierend wirkenden Produkten führen.

Eine Lösung dieser Aufgabe ist im Anspruch 1 angegeben und kann den weiteren Ansprüchen gemäß vorteilhaft weitergebildet werden.

Die elektrischen Isolierteile, die aus der Polyesterfolie und der erfindungsgemäßen halogenfreien vernetzbaren Beschichtung hergestellt sind, zeichnen sich durch verbesserte mechanische Eigenschaften, stark verminderte Rauchgasdichte und durch eine bessere adhäsive Verbindung der einzelnen gewickelten Polyesterlagen aus. Bei Anwendung dieser Beschichtung auf dem Polyester wird eine umfassende Sicherheit erreicht, da im Brandfall die Toxizität und die Korrosivität der Rauchgase erheblich vermindert wird.

Die erfindungsgemäßen elektrischen Isolierteile sind aus Polyester, vorzugsweise in Folienform, und einer flammwidrigen Beschichtung hergestellt, die eine vernetzte halogenfreie Mischung von ungesättigtem Polyesterharz, Vernetzern bzw. Kettenverlängerern, Katalysatoren, Stabilisatoren bzw. Alterungsschutzmitteln, Farbstoffen und Flammschutzmitteln enthält.

Die mit der Polyesterfolie und der halogenfreien Beschichtung isolierten elektrischen Teile, insbesondere elektrische Leiter und Kabel zeichnen sich durch hohe Abriebfestigkeit, Kerbfestigkeit, Spannungsfestigkeit, Zugfestigkeit und Temperaturbeständigkeit bis etwa 150° C aus. Die Zusatzstoffe der Beschichtung müssen nicht in einer wesentlich erhöhten Konzentration zugegeben werden, um zu einer ausreichenden Flammwidrigkeit zu führen.

Die oben beschriebenen Nachteile einer verminderten Flammschutzwirkung bzw. einer verminderten Festigkeit werden durch die Verwendung verschiedener Kombinationen von Flammschutzmitteln aus zwei unterschiedlichen Verbindungsgruppen eliminiert. Die erste Verbindungsgruppe enthält anorganische Phosphatester, phosphonierte Polyole, roten Phosphor und organische Phosphate. Von den organischen Phosphaten werden vorzugsweise Alkylphosphate, Allylphosphate, Arylphosphate und insbesondere Trioctylphosphat, Kresylphosphat, Phenylphosphat, Kresylphenylphosphat und Ethylacetylhydroxybenzylphosphat eingesetzt. Verbindungen dieser ersten Gruppe werden mit Verbindungen einer zweiten Gruppe kombiniert. Diese zweite Verbindungsgruppe enthält Borsäure, Amoniumsulfonamide, anorganische Phosphate, Polyphosphate, Borate und Metallhydroxide. Besonders geeignete Borate sind Bariummetaborate, Zinkborate und Ammoniumborate, vorzugsweise verwendete Metallhydroxide sind Aluminium-und Magnesiumhydroxide. Zu den geeigneten anorganischen Phosphaten sind die Borsphosphate zu zählen, zu den Polyphosphaten die Ammoniumpolyphosphate.

Die verbesserte Flammwidrigkeit beruht auf einer synergistischen Wirkung des aus den beiden genannten Gruppen hergestellten Flammschutzsystems. Dadurch ist eine Erhöhung der Dosierung der Flammschutzmittel nicht notwendig. Die Menge an Flammschutzmitteln aus der ersten Gruppe liegt im Bereich von 0 - 80 Gew.-%, die Menge an Flammschutzmitteln aus der zweiten Gruppe im Bereich von 0 - 70 Gew.-%. Es reichen bereits geringe Mengen an Flammschutzmitteln aus diesen beiden Gruppen aus, um zu einer hohen Flammwidrigkeit zu gelangen. Vorzugsweise werden 10 - 40 Gew.-% an Flammschutzmitteln aus der ersten Gruppe und 20 - 60 Gew.-% an Flammschutzmitteln aus der zweiten Gruppe eingesetzt.

Das ungesättigte Polyesterharz wird aus Terephthalsäure, Aminocarbonsäure oder ω-Aminolaurinsäure hergestellt. Zur Vernetzung wird mindestens eine Verbindung aus der Gruppe der Aryl- oder Alkyldiisocyanate, der blockierten Polyiso cyanate, der fettsäuremodifizierten Polyisocyanate oder Isophorondiisocyanat oder Triisocyanatophenyltriphosphat ausgewählt. Bevorzugte Aryl- bzw. Alkyldiisocyanate sind Tuluylisocyanat, 4,4′-Metylendi-(phenylisocyanat), Naphthalin-l,5- bzw. Naphthalin-l,4-Diisocyanat, Methylentri-(phenylisocyanat) bzw. Hexamethylendiisocyanat. Als Katalysator für die Vernetzungsreaktion kann einer oder mehrere der Verbindungen aus der Gruppe der Amine, Hydride, Metalloxide, Caroxylate, metallorganischen Verbindungen oder Tetramethylbutandiamin, Diazobicyclooctan, Dibutylzinndilaurat oder Zinnoctat ausgewählt werden.

Als Stabilisatoren bzw. Alterungsschutzmittel werden vorzugsweise Verbindungen der in Ortho- oder Para-Stellung substituierten Einkern- oder Mehrkernphenole, der Bisbenzooxazole, der Cumarinderivate, Polycarbodiimide, der aromatischen Amine, Thioether, oder der Phosphite ausgewählt. Durch die Zugabe dieser Stoffe wird die unerwünschte Änderung der chemischen und physikalischen Struktur des Isolierteils während des Gebrauchs vermieden.

Zur Färbung der verwendeten Polyesterfolie werden Farbmittel auf anorganischer oder organischer Basis verwendet. Besonders geeignete anorganische Verbindungen sind Titandioxid, Ruß, Eisenoxid, Chromoxid, Mischoxide oder Spinellverbindungen, geeignete Farbstoffe auf organischer Basis sind die Azofarbstoffe, Phtalocyanine oder Dioxazine.

Um die elektrischen Isolierteile leichter gleitend und leichter verformbar zu machen, werden Gleitmittel zu der Beschichtung gegeben. Geeignete Verbindungen sind olefinische Ketone oder Verbindungen auf Wachs-, Seifen-oder Ölbasis.

## Patentansprüche

1. Elektrische Isolierteile bestehend aus Polyester, vorzugsweise in Folienform, und einer flammwidrigen Beschichtung dadurch **gekennzeichnet**, daß die Beschichtung eine vernetzte halogenfreie Mischung von ungesättigtem Polyesterharz, Vernetzern, Katalysatoren, Stabilisatoren, Gleitmitteln, Farbstoffen und Flammschutzmitteln enthält.

2. Elektrische Isolierteile nach Anspruch 1, dadurch **gekennzeichnet**, daß das Polyesterharz aus Terephthalsäure, Aminocarbonsäure oder ω -Aminocarbonsäure hergestellt ist.

3. Elektrische Isolierteile nach Anspruch 1 oder 2, dadurch **gekennzeichnet**, daß als Vernetzer mindestens eine Verbindung aus der Gruppe der Aryl- oder Alkyldiisocyanate, der blockierten Polyisocyanate, der fettsäuremodifizierten Polyisocyanate, Isophorondiisocyanat oder Triisocyanatophenyltriphosphat ausgewählt ist.

4. Elektrische Isolierteile nach mindestens einem der Ansprüche 1 bis 3, dadurch **gekennzeichnet**, daß als Katalysator mindestens eine Verbindung aus der Gruppe der Amine, Hydride, Metalloxide, Carboxylate, metallorganischen Verbindungen oder Tetrametylbutandiamin, Diazobicyclooctan, Dibutylzinndilaurat oder Zinnoctat ausgewählt ist.

5. Elektrische Isolierteile nach mindestens einem der Ansprüche 1 bis 4, dadurch **gekennzeichnet**, daß als Stabilisator mindestens eine Verbindung aus der Gruppe der substituierten Einkern- oder Mehrkernphenole, der Bisbenzooxazole, der Cumarinderivate, Polycarbodiimide, der aromatischen Amine, Tioether oder der Phosphite ausgewählt ist.

6. Elektrische Isolierteile nach mindestens einem der Ansprüche 1 bis 5, dadurch **gekennzeichnet**, daß als Gleitmittel mindestens eine Verbindung auf Wachs-Seifen- oder Ölbasis oder der olefinischen Ketone ausgewählt ist.

7. Elektrische Isolierteile nach mindestens einem der Ansprüche 1 bis 6, dadurch **gekennzeichnet**, daß als Farbstoff mindestens eine Verbindung auf anorganischer oder organischer Basis ausgewählt ist.

8. Elektrische Isolierteile nach mindestens einem der Ansprüche 1 bis 7, dadurch **gekennzeichnert**, daß als Flammschutzmittel eine Kombination von jeweils mindestens einer Verbindung aus zwei unterschiedlichen Verbindungsgruppen ausgewählt ist, wobei die erste Gruppe anorganische Phosphatester,organische Phosphate, roten Phosphor und phosphonierte Polyole enthält, und die zweite Gruppe anorganische Phosphate bzw. Polyphosphate, Borate, Metallhydroxide, Borsäure und Amoniumsulfonamide enthält.

9. Elektrische Isolierteile nach mindestens einem der Ansprüche 1 bis 8, dadurch **gekennzeichnert**, daß 0-25 Gew.-% Vernetzer bezogen auf das Polyesterharz eingesetzt sind.

10. Elektrische Isolierteile nach mindestens einem der Ansprüche 1 bis 9, dadurch **gekennzeichnert**, daß 0-25 Gew.-% Katalysator bezogen auf den Vernetzer eingesetzt sind.

11. Elektrische Isolierteile nach mindestens einem der Ansprüche 1 bis 10, dadurch **gekennzeichnert**, daß 0-30 Gew.-% Stabilisator bezogen auf das Polyesterharz eingesetzt sind.

12. Elektrische Isolierteile nach mindestens einem der Ansprüche 1 bis 11, dadurch **gekennzeichnet**, daß 0-20 Gew.-% Gleitmittel bezogen auf das Polyesterharz eingesetzt sind.

13. Elektrische Isolierteile nach mindestens einem der Ansprüche 1 bis 12, dadurch **gekennzeichnet**, daß 0-35 Gew.-% Farbstoffe bezogen auf das Polyesterharz eingesetzt sind.

14. Elektrische Isolierteile nach mindestens einem der Ansprüche 1 bis 13, dadurch **gekennzeichnet**, daß 0 - 80 Gew.-% Flammschutzmittel aus der ersten Gruppe und 0 - 70 Gew.-% Flammschutzmittel aus der zweiten Gruppe, jeweils bezogen auf das Polyesterharz eingesetzt sind.

15. Elektrische Isolierteile nach Anspruch 14, dadurch **gekennzeichnet**, daß 10 - 40 Gew.-% Flammschutzmittel aus der ersten Gruppe eingesetzt sind.

16. Elektrische Isolierteile nach Anspruch 14 oder 15, dadurch **gekennzeichnet**, daß 20 - 60 Gew.-% an Flammschutzmittel aus der zweiten Gruppe eingesetzt sind.
